# FASCICULE DE BREVET EUROPEEN

(11) **EP 0 401 098 B1**
(45) Date de publication et mention de la délivrance du brevet: **29.11.1995**
(21) Numéro de dépôt: 90401402.4
(22) Date de dépôt: 25.05.1990
(51) Int. Cl.: C21D 8/12, C22C 38/06, C22C 38/02

(54) **Tôle d'acier magnétique laminée à chaud**
Warmgewalzte Elektrostahlbleche
Hot rolled magnetic steel sheet

(30) Priorité: 01.06.1989 FR 8907263
(43) Date de publication de la demande: 05.12.1990
(73) Titulaire: UGINE S.A., F-92800 Puteaux (FR)
(72) Inventeur: Brissonneau, Pierre, F-38000 Grenoble (FR); Quenin, Jacques, F-38610 Gières (FR); Verdun, Jean, F-48200 St Chély d'Apcher (FR)
(74) Mandataire: Lanceplaine, Jean-Claude

(56) Documents cités:
- EP-A- 0 089 195
- DE-C- 1 227 490
- FR-A- 2 186 714
- FR-A- 2 372 237

## Description

La présente invention a pour objet une tôle contenant notamment du fer, du silicium et de l'aluminium, et formant partie d'une famille de tôles à grains orientés ayant une texture de type cubique, c'est à dire une tôle possédant deux directions de facile aimantation, l'une confondue avec la direction de laminage, l'autre perpendiculaire à la direction de laminage, dans le plan de la tôle, dite direction travers.

On sait que les tôles magnétiques dites non orientées sont plus particulièrement destinées à la construction de circuits alimentés en courant alternatif, dont en particulier, ceux des machines tournantes de forte puissance. Pour la construction de ces machines, il importe de disposer de circuits magnétiques très perfomants.

Le stator est constitué de tôles assemblées et ces dernières ont un degré d'éfficacité qui s'évalue en fonction de deux paramètres qui sont le niveau d'induction d'une part, et les pertes volumiques d'autre part.

L'induction est limitée par l'aimantation à saturation du matériau, et les pertes comprennent les pertes par hystérésis et par courants de Foucault. Aussi, il est nécessaire de trouver un compromis entre les matériaux à forte aimantation à saturation et à faibles pertes.

Les tôles d'acier au silicium non orientées donnent actuellement les meilleurs résultats, car l'aimantation particulièrement forte du fer n'est que peu diminuée par l'adjonction des éléments d'alliage, passant de 2,16 Tesla pour le Fer pur à 2,0 Tesla pour l'alliage à 3,2 % de silicium.

L'augmentation de la résistivité électrique due au silicium permet de diminuer les pertes.

En dehors de la nature et de la composition du matériau, au autre paramètre d'étude important est le texture. En effet, toujours dans les machines tournantes, les assemblages de tôles du stator sont répartis en secteurs dont le volume se décompose en trois régions essentielles :
- les dents, dans lesquelles l'induction est orientée suivant une direction radiale,
- le dos du stator, dans lequel l'induction est orientée suivant une direction tangentielle, et
- la région médiane, dans laquelle l'induction tourne dans le plan des tôles.

Les tôles connues de texture GOSS (110) [001] ou à grains orientés ou encore G.O. conviennent mal à une telle utilisation, car elles ont une anisotropie marquée, et même, si la texture GOSS entraîne une amélioration très sensible des propriétés magnétiques dans la direction de laminage, son avantage disparaît très rapidement dès que l'induction s'écarte de la direction de laminage. Par propriétés magnétiques mauvaises, il faut entendre non seulement les pertes magnétiques spécifiques élevées, mais aussi le fait qu'il est nécessaire d'appliquer un champ d'excitation de grande amplitude pour approcher l'aimantation à saturation dans une direction différente de la direction de laminage, ce qui peut entraîner un échauffement des bobinages par effet Joule, préjudiciable à la durée de vie de la machine.

C'est pourquoi, sauf cas exceptionnel , les tôles de texture GOSS ne sont pas utilisées par les constructeurs de machines tournantes qui leur préfèrent les tôles dites non orientées, en principe sans texture, ou avec une texture de laminage peu marquée.

Les tôles à grains non orientés, dénommés N.O., présentent une faible anisotropie dans le plan du laminage, car les grains sont répartis sensiblement de façon aléatoire, ce qui entraîne un comportement statistiquement isotrope. Mais l'alliage ternaire constitué par du Fer, du Silicium et de L'Aluminium par exemple, a une énergie d'anisotropie magnétocristalline importante qui tend à maintenir, à l'intérieur de chaque grain, les moments magnétiques atomiques parallèlement aux axes quaternaires du cristal. Il en résulte une répartition en domaines orientés suivant les directions de facile aimantation du type [100].

Or, les mécanismes d'aimantation les plus faciles font intervenir les déplacements de parois, dites parois de BLOCH, entre domaines voisins. Il est donc avantageux dans les tôles N.O. d'orienter préférentiellement ces domaines dans la direction de circulation du flux.

Les tôles d'acier au silicium non orientées sont en général classées d'après leurs pertes spécifiques W_{15/50} (pertes pour une induction crète B̂ = 1,5 Tesla à 50 Hertz exprimées en watts par kilogramme) et leur induction magnétique B₅₀₀₀, en Tesla (induction magnétique induite dans un champ d'excitation de 5000 A/m). La tôle d'acier de la qualité la plus haute figurant dans la JIS (norme industrielle japonaise) C2552 (1986) est la qualité 35.A.230 (épaisseur 0,35 mm, W_{15/50} ≦ 2,30 W/Kg et B₅₀₀₀ ≧ 1,60 T).

On connait par le brevet français FR-A-2 316 338, un procédé de fabrication de tôles d'acier au silicium, du type à grains non orientés, avec de faibles pertes et une forte induction magnétique.

Ce procédé s'applique à des tôles d'acier au silicium laminées à chaud contenant au plus 0,020% de carbone, 2,5 à 3,5% de silicium, 0,1 à 1,0% de manganèse et 0,3 à 1,5% d'Aluminium, le reste étant constitué par du fer et des impuretés accidentelles. Après un laminage à froid en au moins deux étapes, avec un recuit intermédiaire et un recuit final en continu pour obtenir l'épaisseur finale, le procédé prévoit que les teneurs en soufre et oxygène sont limitées respectivement à au plus 0,0025% et 0,005% et que le laminage à froid final a un taux de réduction compris entre 40 et 70%. Les pourcentages apportés sont exprimés en concentrations pondérales.

Avec une telle composition les résultats suivants sont obtenus :
- pertes dans le fer W_{15/50}, c'est à dire en watts/kilogramme à 50Hz pour B̂ = 1,5 Tesla, sensiblement égales à 2,3 W/kg pour une épaisseur de 0,35mm.
- induction magnétique B₅₀₀₀, (c'est à dire l'induction magnétique dans un champ de 5000 A/m) de 1,70 Tesla pour une épaisseur de 0,35 mm.
- allongement relatif à la rupture mesurée en sens long : 26%.
- allongement relatif à la rupture mesurée en sens travers : 29%.

Ces caractéristiques favorables sont obtenues après un recuit intermédiaire ne dépassant pas 950°C conduit en atmosphère d'hydrogène sec, suivi d'une décarburation à 825°C et d'un recuit final à 1050°C en atmosphère d'hydrogène sec également.

Un essai comparatif a été effectué avec un échantillon ayant la même composition, avec une décarburation et un recuit final identiques, mais avec une température de recuit intermédiaire de 1050°C.

Les pertes dans le fer W_{15/50} et l'induction magnétique B₅₀₀₀ obtenues sont sensiblement les mêmes, mais dans ce cas, l'allongement relatif à la rupture mesurée dans le sens de laminage est de 3% et l'allongement relatif à la rupture mesurée dans le sens travers est de 10%.

Ces résultats montrent qu'avec une tôle d'acier ayant la composition du FR-A-2.316.338 et avec un recuit intermédiaire supérieur à 950°C, la tôle devient trop fragile et le laminage à l'épaisseur finale devient impossible.

Il est à noter que tous les exemples du FR-A-2.316.338 sont décrits avec un proportion de silicium comprise entre 2,5% et 3,5% et une proportion d'aluminium ne dépassant pas 1,5%, l'acier devenant trop fragile dans le cas où le pourcentage d'aluminium dépasse cette valeur.

Il ressort donc de ce brevet que l'addition d'aluminium, en quantité croissante, provoque une fragilisation de plus en plus marquée de l'alliage.

On connaît également dans le FR-A-2 186 714 un procédé de fabrication de tôles magnétiques à propriétés magnétiques isotropes par laminage à chaud et à froid d'un acier. Le procédé consiste à donner à un acier à 0,1% maximum de carbone, 0,15 à 0,35% de manganèse, 0,3 à 2,4% d'aluminium, 0,25% maximum de cuivre, 0_{,}05% maximum de soufre et 0,02% maximum de phosphore, par laminage à 820-1080°C, une structure dont au moins 5% ont une orientation (100)〈hkl〉, à le laminer à froid avec une diminution de section de 50 à 85% et à le soumettre à un recuit de recristallisation à 820 à 950°C.

Il est à noter que l'acier selon le FR-A-2 186 714 contient du cuivre dans une proportion au maximum égale à 0,25% et ne contient pas de silicium.

La présente invention a donc pour but d'éviter les inconvénients mentionnés ci-dessus tout en augmentant le pourcentage d'aluminium et en diminuant le pourcentage de silicium, et de proposer une tôle magnétique contenant notamment du fer, du silicium et de l'aluminium possédant une texture dite cubique, c'est à dire possédant deux directions de facile aimantation dans le plan de la tôle, l'une confondue avec la direction de laminage, l'autre avec la direction travers, et dont les propriétés magnétiques sont améliorées par rapport aux tôles fer-silicium non orientées existantes, en particulier, la perméabilité dans des champs d'excitation de grande amplitude et les pertes spécifiques à fréquence industrielle pour une valeur crête de l'induction de 1,5 Tesla ou plus, le tout avec des propriétés mécaniques comparables à celles des tôles fer-silicium non orientées d'usage courant.

Selon l'invention, la tôle magnétique à grains orientés ayant une texture cubique (100) [001], en notation MILLER possédant deux directions de facile aimantation l'une confondue avec la direction de laminage, l'autre perpendiculaire à ladite direction de laminage et obtenue à partir d'une bande d'acier laminée à chaud, contenant notamment du fer, du silicium et de l'aluminium et soumise à deux laminages à froid, séparés par un recuit intermédiaire et suivis d'un recuit final, est caractérisée en ce que la bande d'acier de composition pondérale suivante :
- Silicium inférieur à 3,3%
- Aluminium compris entre 1,5 et 8%
- Manganèse inférieur à 0,2%
- Somme des résidus métalliques (Nickel, Chrome, Molybdène, Titane, Cuivre) inférieur à 0,1%
- Carbone inférieur à 30.10^{-4%}, soufre inférieur à 20.10^{-4%}, azote inférieur à 20.10^{-4%}, phosphore inférieur à 50.10^{-4%}.
- le reste étant du fer,
issue du laminage à chaud, est soumise à un recuit intermédiaire effectué en continu à une température supérieure à 950°C pendant 1 à 5 minutes, le taux de réduction du laminage à froid final étant compris entre 50 et 80%, de préférence entre 60 et 75%, présente une texture de type cubique, 40% au moins des grains ne s'écartant pas de plus de 15° de l'orientation cubique idéale (100) [001] en notation de MILLER.

Selon d'autres caractéristiques,
- la somme des pourcentages de silicium et d'aluminium est inférieure à 9% en concentration pondérale,
- la teneur en aluminium est de préférence comprise entre 1,5 et 5% en concentration pondérale,
- le recuit final est effectué en continu à une température comprise entre 950° et 1100°C pendant 1 à 5 minutes,
- le recuit final est effectué en statique à une température comprise entre 1000° et 1100°C pendant 1 à 5 heures.

La tôle magnétique selon l'invention contenant notamment du fer, du silicium et de l'aluminium se caractérise en ce que la texture cubique présente des caractéristiques d'anisotropie magnétocristalline qui, mesurées suivant la méthode de la balance de torsion, ont pour le grand maximum (M₁) et le petit maximum (m₂) des valeurs supérieures à 8000 et 5600 J/m³ et pour le coefficient d'anisotropie $\text{ρ = m₂/M₁}$ une valeur supérieure à 0,70.

La tôle magnétique selon l'invention se caractérise en outre en ce que les directions de facile aimantation sont la direction de laminage et la direction perpendiculaire au laminage dans le plan de la tôle.

Les essais décrits ci-dessous en regard des dessins annexés déterminent les caractéristiques de la tôle magnétique selon l'invention.
- la Fig. 1 représente l'évolution des maxima m₂, M₁ du couple d'anisotropie mesurés à l'épaisseur intermédiaire après un premier laminage à froid et un recuit, en fonction de l'épaisseur intermédiaire.
- la Fig. 2 représente l'évolution des pertes à 1T-50Hz en fonction de la température du recuit final pour l'épaisseur de 0,35mm.
- la Fig. 3 représente l'évolution des pertes à 1,5 T-50Hz en fonction de la température du recuit final pour l'épaisseur de 0,35 mm.
- la Fig. 4 représente l'évolution des inductions B₈₀₀ et B₂₅₀₀ pour les champs d'excitation de 800A/m et 2500 A/m en fonction de la température du traitement final.

Les différentes étapes du cycle de fabrication ont des influences plus ou moins marquées sur les caractéristiques de la tôle obtenue, notamment la texture, les pertes, l'induction, ainsi que cela va être décrit à l'aide de plusieurs exemples.

Des essais ont été conduits pour vérifier l'influence de la texture de solidification initiale du lingot de l'acier de base sur la texture finale de la tôle.

Deux formes de lingotières ont été utilisées, l'une de forme parallélépipédique, l'autre de forme cylindrique.

Ces formes simulent les phénomènes susceptibles de se produire au cours d'une solidification, l'une en coulée continue et l'autre par la voie lingot.

Une analyse des textures par la technique des figures de corrosion montre que les deux lingots ne présentent pas de texture de solidification particulièrement marquée. Les tôles obtenues à partir des deux lingots de formes différentes ont des propriétés magnétiques très proches et des tailles de grains également semblables, forme initiale du lingot n'a pas de conséquence significative sur la texture des tôles qui en résulte après le traitement thermique.

Le lingot de l'acier de base est soumis à un laminage à chaud pour obtenir une tôle d'acier d'une épaisseur d'environ 2,5 mm. Le cycle de traitement de la bande d'acier laminée à chaud selon l'invention est le suivant
- Décapage,
- 1er laminage à froid à l'épaisseur de 1 mm,
- Recuit intermédiaire en continu à 1020°C durant 2mn,
- 2ème laminage à froid à l'épaisseur de 0,35 mm,
- Recuit final statique à 1050°C durant 3 heures.

Les caractéristiques des échantillons sont mesurées :
a - par analyse chimique,
b - par mesure optique pour la détermination de la dimension des grains,
c - par la mesure des pertes magnétiques,
d - par la mesure du couple d'anisotropie.

La mesure du couple d'anisotropie se fait au moyen d'une balance de torsion. Le principe de la mesure est le suivant :
Après le repérage de la direction de laminage, on découpe par poinçonnage dans la tôle, un disque d'un diamètre d'environ 15 mm. Ce disque est ensuite mis en place sur un support horizontal, mobile autour d'un axe vertical, et un champ magnétique extérieur sature l'échantillon dans une direction variable du plan horizontal repérée par l'angle que fait l'aimantation avec la direction de laminage. En présence d'une énergie d'anisotropie volumique, le disque échantillon est soumis à un couple, qui tend à aligner l'aimantation du disque suivant l'une des directions privilégiées dites de facile aimantation.

La mesure consiste à faire varier l'angle que fait l'aimantation avec la direction de laminage et à relever le couple mécanique qu'il faut exercer sur le disque pour le maintenir fixe.

Le module du couple en fonction de l'angle que fait l'aimantation avec la direction de laminage a sensiblement une allure sinusoïdale ayant deux maxima successifs différents M₁ et m₂ où M₁ est le grand maximum et m₂ le petit maximum, l'anisotropie étant carractérisée par le rapport
qui tend vers 1 dans le cas d'une anisotropie idéale, alors que la qualité de la texture cubique est d'autant meilleure que M₁ et m₂ sont plus élevés.

Le cycle de traitement de la bande d'acier laminée à chaud comprend deux laminages à froid et la détermination de l'influence des taux de réduction au cours de ces laminages est importante pour caractériser l'évolution de la texture. La mesure du couple d'anisotropie est un paramètre qui permet d'apprécier cette évolution.

La bande d'acier laminée à chaud est réduite après un premier laminage à froid à une épaisseur intermédiaire variant de 0,7 mm à 2 mm.

L'étude du couple d'anisotropie magnétocristalline après le premier recuit intermédiaire permet de connaître la ou les directions de facile aimantation, et les modifications de la courbe de couple d'anisotropie permettent de repérer les modifications de texture.

Le tableau 1 présente les résultats des mesures de couples d'anisotropie obtenus sur la bande réduite à l'épaisseur indiquée, d'un acier selon l'invention de composition Si, 1,92%, Al 1,86%.

Ces résultats montrent que pour un premier taux de laminage à froid convenable, certains échantillons possèdent une texture d'allure cubique avec deux directions de facile aimantation bien marquées respectivement parallèles et perpendiculaires à la direction de laminage.

Les variations de m₂ et M₁, et la valeur mesurée de ρ en fonction de l'épaisseur intermédiaire, représentées sur La figure 1, montrent que la texture n'est pas très sensible à la variation de l'épaisseur intermédiaire entre 0,7 et 1,5 mm, mais se dégrade hors de ces limites.

La texture finale peut être influencée par Le recuit intermédiaire du cycle de fabrication selon l'invention notamment par l'atmosphère lors de ce traitement thermique.

Le recuit intermédiaire à une épaisseur de 1 mm est effectué en atmosphère sèche d'hydrogène purifié, puis en faisant varier le taux d'oxygène.

Le tableau II récapitule les résultats obtenus au stade intermédiaire 1 mm et au stade final 0,35 mm, pour les petits et grands maxima, ainsi que les coefficients d'anisotropie correspondants, la composition de l'acier étant Si 1,92%, Al 1,86%.

Les valeurs de ρ étant plus élevées après des traitements thermiques en atmosphère sèche, on en déduit que l'utilisation d'une atmosphère humide est moins favorable qu'une atmosphère sèche pour l'obtention d'une texture cubique.

Le rôle du recuit final est important puisque le recuit doit réparer les défauts introduits par le second laminage à froid et, de plus, la tôle issue de ce recuit final est directement utilisée. Les caractéristiques après le recuit final sont donc les caractéristiques définitives.

Deux séries d'essais ont permis d'étudier les caractéristiques des tôles obtenues après recuit final statique, en fonction d'une part de la variation de la température utilisée du recuit final en statique et d'autre part en fonction de temps de maintien en température.

Les mesures de couple d'anisotropie sont indiquées dans le tableau III pour l'épaisseur de 0,35 mm, en fonction de la température du recuit final.

La température de traitement thermique n'a pas d'influence significative sur les courbes d'anisotropie, par contre l'étude des pertes magnétiques mesurées respectivement à deux valeurs d'induction de 1 Tesla et de 1,5 Tesla comme représentées sur les figures 2 et 3 montre une augmentation néfaste desdites pertes magnétiques, au-dessus d'une température de recuit final de 1050°C et au-dessous de 950°C.

De même, les valeurs d'aimantation en fonction des températures de recuit final (pour une durée du recuit égale à 1 heure) représentées sur la figure 4 montrent une diminution de l'aimantation lorsque la tempérautre du recuit final augmente.

L'étude des pertes magnétiques et de l'aimantation permet de déterminer un intervalle de température favorable pour le recuit final, compris entre 1000° et 1100°C.

Les mesures d'anisotropie en fonction de la durée du recuit final à 1000°C sont regroupées dans le tableau IV ci-dessous.

**TABLEAU IV**

| Durée du recuit final en statique | M₁ (J/m³) | m₂ (J/m³) | ρ |
|---|---|---|---|
| 1 h | 8 500 | 6 400 | 0,75 |
| 2 h | 8 000 | 6 700 | 0,83 |
| 4 h | 8 600 | 6 400 | 0,74 |
| 8 h | 8 200 | 6 900 | 0,84 |
| 32 h | 8 100 | 6 200 | 0,76 |

La durée du recuit final n'influe pas sur la valeur de l'anisotropie au-delà d'un certain stade, car les grains atteignent une taille telle qu'ils traversent la tôle et que leur croissance s'arrête. A partir de cet état, la texture n'évolue plus.

Le recuit intermédiaire peut être effectué en continu à une température supérieure à 950°C pendant 1 à 5mn, et le recuit final à une température comprise entre 950° et 1100°C également pendant 1 à 5 mn.

Parmi les impuretés que l'on trouve inévitablement dans les alliages utilisés pour la fabrication des tôles magnétiques fer - silicium - aluminium, les quatre éléments soufre, carbone, oxygène et azote engendrent des détériorations au niveau des caractéristiques magnétiques.

Les deux exemples suivants montrent l'influence de ces éléments sur l'anisotropie.

Le traitement de tôles d'acier contenant du silicium et de l'aluminium dans les proportions suivantes:
- silicium inférieur à 3,3% de préférence inférieur à 2,5%
- aluminium compris entre 1,5 et 8% de préférence compris entre 1,5 et 5% en concentration pondérale tel que la somme des pourcentages de silicium et d'aluminium ne dépasse pas 9% en concentration pondérale.

Ce traitement comprenant les étapes suivantes :
- un laminage à chaud
- un décapage
- un premier laminage à froid
- un recuit intermédiaire
- un deuxième laminage à froid
- un recuit final
permet d'obtenir une tôle ayant une texture générale de type cubique, 40% au moins des grains ne s'écartant pas de plus de 15° de l'orientation cubique idéale (100) [001] en notation de MILLER.

Dans l'exemple 1, la composition de l'acier est donnée dans le tableau V.

**TABLEAU V**

| % en Poids | | en ppm 10⁻⁴ % | | | | | | | |
|---|---|---|---|---|---|---|---|---|---|
| Si | Al | C | S | O | N | Mn | Cu | Co | Ni |
| 1,88 | 1,80 | 50 | 3 | 19 | 17 | 20 | 50 | 50 | 50 |

Les échantillons sont élaborés à partir d'une tôle laminée à chaud réduite à une épaisseur intermédiaire de 1 mm, puis recuite sous H₂ pendant 2 mn à la température de 1020°C.

Les valeurs caractéristiques de la mesure du couple d'anisotropie sont alors de :$\text{M₁ = 5000 J/m³ m₂ = 4300J/m³ ρ= 0,85}$ L'anisotropie de la tôle est peu marquée, mais présente déjà une structure cubique, le rapport des maxima étant ρ = 0,85.

Un laminage à froid est ensuite réalisé pour obtenir des échantillons de 0,35 mm d'épaisseur qui sont soumis à un recuit sous H₂ pendant 3 heures à 1050°C.

On peut caractériser la tôle obtenue par les résultats suivants :
- pertes à 1 Tesla - 50 Hz = 0,80 w/kg
- pertes à 1,5 Tesla - 50 Hz = 2,00 w/kg
- induction pour un champ continu
   de 800 A/m : 1,50 T
   de 2500 A/m : 2,63 T
- M₁ = 9000 J/m³
- m₂ = 6800 J/m³
- ρ = 0,76
Le matériau obtenu au stade final est fortement anisotrope. Il présente une texture marquée, également d'allure cubique ( ρ = 0,76). Il est à noter, dans ce cas, que la texture obtenue équivaut à un mélange comprenant 46% d'une texture (100) [001] pure, le reste du matériau étant parfaitement isotrope. Que ce soit au stade intermédiaire, ou au stade final, la direction de laminage et la direction perpendiculaire à la direction de laminage peuvent être considérées comme des directions de facile aimantation.

Dans l'exemple 2, la composition de l'acier est donnée par la tableau VI suivant :

**TABLEAU VI**

| % en Poids | | 10⁻⁴ % | | | | | | | | |
|---|---|---|---|---|---|---|---|---|---|---|
| Si | Al | C | S | O | N | Mn | Cu | Co | Ni | Cr |
| 1,86 | 1,81 | 40 | 2 | 11 | 1 | 50 | 50 | 60 | 30 | 20 |

Le mode opératoire pour l'obtention des échantillons reste identique à celui décrit dans l'exemple 1.

Les valeurs caractéristiques du couple d'anisotropie et les pertes magnétiques sont dans ce cas :$\begin{matrix}\begin{matrix}\text{M₁ = 10200 J/m³ m₂ = 8300 J/m³ ρ = 0,81} \\ \text{pertes à 1 Tesla-50Hz = 0,76 w/Kg} \\ \text{pertes à 1,5 Tesla-50Hz = 1,74 w/Kg} \\ \text{B₈₀₀ = 1,52 T B₂₅₀₀ =1,64 T}\end{matrix}\end{matrix}$ Dans ce deuxième exemple, nous avons obtenu un pourcentage de texture cubique plus important que dans l'exemple 1 et nous pouvons remarquer qu'aussi bien les caractéristiques de pertes et que celles de l'aimantation sont améliorées.

La présente invention apporte une amélioration des propriétés magnétiques par rapport aux tôles fer-silicium non orientées existantes, tout en ayant des propriétés mécaniques comparables à celles des tôles fer-silicium non orientées d'usage courant.

## Revendications

1. Tôle magnétique à grains orientés ayant une texture cubique (100) [001], en notation MILLER possédant deux directions de facile aimantation l'une confondue avec la direction de laminage, l'autre perpendiculaire à ladite direction de laminage et obtenue à partir d'une bande d'acier laminée à chaud, contenant notamment du fer, du silicium et de l'aluminium et soumise à deux laminages à froid, séparés par un recuit intermédiaire et suivis d'un recuit final, caractérisée en ce que la bande d'acier de composition pondérale suivante:
- silicium inférieur à 3,3%
- aluminium compris entre 1,5 et 8%
- manganèse inférieur à 0,2%
- somme des résidus métalliques (Nickel, chrome, Molybdène, Titane, Cuivre) inférieur à 0,1%
- Carbone inférieur à 30.10⁻⁴%, Soufre inférieure à 20.10⁻⁴%, Azote inférieur à 20.10⁻⁴%
- Oxygène inférieur à 20.10⁻⁴%, Phosphore inférieur à 50.10⁻⁴%
le reste étant du fer,
issue du laminage à chaud, est soumise à un recuit intermédiaire effectué en continu à une température supérieure à 950°C pendant 1 à 5 minutes, le taux de réduction du laminage à froid final étant compris entre 50 et 80%, de préférence entre 60 et 75%, présente une texture de type cubique, 40% au moins des grains ne s'écartant pas de plus de 15° de l'orientation cubique idéale (100)[001] en notation de MILLER.

2. Tôle magnétique selon la revendication 1, caractérisé en ce que la somme des pourcentages de silicium et d'aluminium est inférieure à 9% de concentration pondérale.

3. Tôle magnétique selon les revendications 1 et 2, caractérisée en ce que la teneur en aluminium est de préférence comprise entre 1,5 et 5% en concentration pondérale.

4. Tôle magnétique selon l'une des revendications 1 à 3, caractérisée en ce que le recuit final est effectué en continu à une température comprise entre 950° et 1100°C pendant 1 à 5 minutes.

5. Tôle magnétique selon l'une des revendications 1 à 3, caractérisée en ce que le recuit final est effectué en statique à une température comprise entre 1000°C et 1100°C pendant à 1 à 5 heures.

6. Tôle magnétique selon l'une quelconque des revendications 1 à 5, caractérisée en ce que la texture cubique présente des caractéristiques d'anisotropie magnétocristalline qui mesurées suivant la méthode de la balance de torsion, ont pour le grand maximum (M1) et le petit maxima (m2) des valeurs supérieures à 8000 et 5600 J/m³ et pour le coefficient d'anisotropie $\text{ρ = m₂/M₁}$ une valeur supérieure à 0,70.

## Claims

1. Lamination having oriented grains with a cubic texture (100) [001], in Miller notation, having two easy magnetization directions, one coinciding with the rolling direction and the other perpendicular to said rolling direction and obtained from a hot rolled steel strip, containing in particular iron, silicon and aluminium and subject to two cold rolling operations, separated by an intermediate annealing and followed by a final annealing, characterized in that the steel strip with the following composition by weight:-
silicon below 3.3%,
aluminum between 1.5% and 8%,
manganese below 0.2%,
sum of the metallic residues (nickel, chromium, molybdenum, titanium, copper) below 0.1%,
carbon below 30.10⁻⁴%, sulphur below 20.10⁻⁴%, nitrogen below 20.10⁻⁴%,
oxygen below 20.10⁻⁴%, phosphorus below 50.10⁻⁴%,
the remainder being iron,
obtained from the hot rolling process, undergoes an intermediate annealing performed continuously at a temperature above 950°C to 1 to 5 minutes, the final cold rolling reduction rate being between 50 and 80%, preferably between 60 and 75%, has a cubic texture, at least 40% of the grains not differing by more than 15° from the ideal cubic orientation (100) [001] in Miller notation.

2. Lamination according to Claim 1, characterized in that the sum of the silicon and aluminium percentages is below 9% in weight concentration.

3. Lamination according to Claims 1 and 2, characterized in that the aluminium content is preferably between 1.5 and 5% in weight concentration.

4. Lamination according to any one of the Claims 1 to 3, characterized in that the final annealing is performed continuously at a temperature between 950 and 1100°C for 1 to 5 minutes.

5. Lamination according to any one of the Claims 1 to 3, characterized in that the final annealing is performed under static conditions at a temperature between 1000 and 1100°C for 1 to 5 hours.

6. Lamination according to any one of the Claims 1 to 5, characterized in that the cubic texture has magnetocrystalline anisotropy characteristics which, measured according to the torsion balance method, have for the large maximum (M1) and the small maximum (m2) values exceeding 8000 and 5600 d/m³ and for the anisotropy concentration $\text{ρ= m2/M1}$ a value exceeding 0.70.

## Patentansprüche

1. Kornorientiertes Magnetblech(Elektroblech) mit einem kubischen Gefüge(Struktur) mit den MILLER-Indices (100)[001], das zwei Richtungen der leichten Magnetisierung aufweist, von denen eine mit der Walzrichtung zusammenfällt und die andere senkrecht zur Walzrichtung verläuft, das aus einem warmgewalzten Stahlband erhalten wird, das insbesondere Eisen, Silicium und Aluminium enthält und zwei Kaltwalzungen, getrennt durch eine Zwischenglühung, und einer anschließenden Schlußglühung unterworfen wird, dadurch gekennzeichnet, daß ein Stahlband mit der folgenden Zusammensetzung in Gew.-%:
- weniger als 3,3 % Silicium
- zwischen 1,5 und 8 % Aluminium
- weniger als 0,2 % Mangan
- weniger als 0,1 % Summe der Metallrückstände (Nickel, Chrom, Molybdän, Titan, Kupfer)
- weniger als 30.10⁻⁴% Kohlenstoff, weniger als 20.10⁻⁴% Schwefel und weniger als 20.10⁻⁴% Stickstoff,
- weniger als 20.10⁻⁴% Sauerstoff und, weniger als 50.10⁻⁴% Phosphor und
- Rest Eisen
nach dem Warmwalzen einer Zwischenglühung unterworfen wird, die kontinuierlich bei einer Temperatur über 950°C 1 bis 5 min lang durchgeführt wird, wobei der Grad der Reduktion beim Schluß-Kaltwalzen zwischen 50 und 80 %, vorzugsweise zwischen 60 und 75 % liegt, die ein Gefüge(eine Struktur) vom kubischen Typ aufweist, in dem mindestens 40 % der Körnchen nicht mehr als 15° von der idealen kubischen Orientierung mit den MILLER-Indices (100)[001] abweichen.

2. Magnetblech nach Anspruch 1, dadurch gekennzeichnet, daß die Summe der Prozentsätze an Silicium und Aluminium unter 9 Gew.-% liegt.

3. Magnetblech nach den Ansprüchen 1 und 2, dadurch gekennzeichnet, daß der Aluminiumgehalt vorzugsweise zwischen 1,5 und 5 Gew.-% liegt.

4. Magnetblech nach einem der Ansprüche 1 bis 3, dadurch gekennzeichnet, daß die Schlußglühung kontinuierlich bei einer Temperatur zwischen 950 und 1100°C 1 bis 5 min lang durchgeführt wird.

5. Magnetblech nach einem der Ansprüche 1 bis 3, dadurch gekennzeichnet, daß die Schlußglühung statisch bei einer Temperatur zwischen 1000 und 1100°C 1 bis 5 h lang durchgeführt wird.

6. Magnetblech nach einem der Ansprüche 1 bis 5, dadurch gekennzeichnet, daß das kubische Gefüge(Struktur) magnetokristalline Anisotropie-Eigenschaften aufweist, die, bestimmt mit der Torsionswaagen-Methode, für das große Maximum (M1) und das kleine Maximum (m2) Werte von über 8000 und 5600 J/m³ haben und für den $\text{Anisotropie-Koeffizienten = m2/M1}$ einen Wert von über 0,70 hat.
